# EUROPÄISCHE PATENTSCHRIFT

(11) **EP 0 930 161 B1**
(45) Veröffentlichungstag und Bekanntmachung des Hinweises auf die Patenterteilung: **07.05.2003**
(21) Anmeldenummer: 98100868.3
(22) Anmeldetag: 19.01.1998
(51) Int. Cl.: B41F 23/08

(54) **Verfahren und Vorrichtung zur Beschichtung eines Druckerzeugnisses**
Method and device for coating printed products
Méthode et dispositf pour le revêtement de produits imprimés

(43) Veröffentlichungstag der Anmeldung: 21.07.1999
(73) Patentinhaber: Mohndruck Graphische Betriebe GmbH, 33311 Gütersloh (DE)
(72) Erfinder: Riess, Peter, 33332 Gütersloh (DE)
(74) Vertreter: Patentanwälte Dr. Solf & Zapf

(56) Entgegenhaltungen:
- EP-A- 0 542 190
- DE-A- 4 339 614
- US-A- 2 157 410
- US-A- 4 704 296
- BARCK S ET AL: "NEUE, INTERESSANTE MOGLICHKEITEN DER OBERFLACHENVEREDELUNG IM ROLLENOFFSETDRUCKVERFAHREN" DEUTSCHER DRUCKER, Bd. 26, Nr. 5, 8.Februar 1990, Seite G19/20 XP000115174

## Beschreibung

Die Erfindung befaßt sich mit der Vermeidung bzw. Reduzierung des durch Produktionsbelastungen, z.B. durch Wischen oder Scheuern verursachten Farbabriebs von einem Offsetdruckerzeugnis im Inlineverfahren bei der Herstellung des Druckerzeugnisses sowie mit der Wiederbefeuchtung des Papiers nach dem Trocknen des Farbauftrags.

Scheuern wird beispielsweise durch Bewegungen bedruckter Bogen auf einem Rütteltisch verursacht. Unter Wischen versteht der Fachmann Abrieb durch einmalige Belastungen, z.B. durch Berührungen mit Produktionsführungselementen bei der Weiterverarbeitung des druckfrischen Erzeugnisses.

Der Farbabrieb wird im wesentlichen beeinflußt durch die Parameter Bedruckstoff, Druckfarbe und Produktionsbelastung während der Weiterverarbeitung nach dem Farbauftrag.

Bezüglich des Bedruckstoffes sind insbesondere matt gestrichene Papiere, die seit den 80iger Jahren - wegen besserer Lesbarkeit und natürlicherer Wirkung der Abbildungen - mehr und mehr als Bedruckstoff verwendet werden, vom unerwünschten Farbabrieb betroffen. Bedingt ist die mangelnde Abriebfestigkeit durch die Oberflächenbeschaffenheit der matt gestrichenen Papiere, die relativ rauh und diffus reflektierend ist. Ein Zweck der Erfindung ist daher insbesondere, die Abriebfestigkeiten von Druckerzeugnissen auf matt gestrichenen Papieren zu verbessern.

Die Druckfarbe kann durch spezielle Rezepturen abriebfester gestaltet werden. Die Erfindung befaßt sich mit diesem Parameter aber nicht.

Dagegen befaßt sich die Erfindung mit der Reduzierung der Wirkungen der mechanischen Belastungen des Druckerzeugnisses nach dem Trocknen der Farbe.

Beim Rollenoffsetdruckverfahren belasten insbesondere z.B. die Wendestangen, Umlenk- und Leitwalzen sowie Falzaggregate das Druckerzeugnis durch Wischen unmittelbar nach dem Trocknen. Auch nachfolgende Transportmittel und die Entsorgung des Druckerzeugnisses aus der Druckmaschine z.B. durch Zwischenpufferung sowie die übliche weitergehende Druckweiterverarbeitung können Wisch - und Scheuerprozesse verursachen.

Beim Bogenoffsetdruckverfahren werden die Bogen nach dem Trocknen auf Paletten ausgelegt und zur Weiterverarbeitung transportiert. Hierbei treten insbesondere Scheuerbeanspruchungen auf. Weitere Belastungen finden auch bei diesem Druckverfahren bei der üblichen Druckweiterverarbeitung, z.B. in der Falzmaschine, in der Zusammentragemaschine, im Klebebinder, in der Beschneidevorrichtung und in der Fadenheftmaschine auf.

Es ist bekannt, zur Vermeidung bzw. Reduzierung des Farbabriebs infolge mechanischer Belastungen Schutzschichten auf das bedruckte Produkt aufzubringen. Verwendet werden Lackschichten, Laminierungen mit Kunststoffolien und Gleitemulsionsschichten.

Lackschichten erbringen zwar gute Schutzwirkungen gegen Abrieb; sie müssen jedoch in beachtlicher Dicke aufgetragen werden, weil dünne Lackschichten in homogener Verteilung auf der Oberfläche des Druckerzeugnisses nicht erzielbar sind.

Lackierungen für einen anderen Zweck, z.B. für Blisterlackierungen, werden unter anderem mit der Kammerrakeltechnik aufgebracht. Dabei wird im wesentlichen eine Kombination aus einer Aluminiumkammer mit Lackbefüllung, einer Rasterwalze für den Lackauftrag, einem Lackformzylinder und einem Druckzylinder verwendet. Für geringste Auftragsmengen für die genannten Zwecke stehen Rasterwalzen mit einem Schöpfvolumen von 6,5 cm³/m² zur Verfügung (MAN Roland revue Nr. 39/Mai 1997, Seite 8). Mit dieser Technik läßt sich eine erfindungsgemäß in Rede stehende Schutzschicht, die gegebenenfalls noch dünner aufgetragen werden muß, weil andernfalls die Qualität des Erzeugnisses verändert würde, in homogener Verteilung nicht erreichen.

Derzeit bekannte Gleitemulsionen bewirken die Verringerung der Reibung zwischen Produktoberfläche und Weiterverarbeitungseinrichtungen. Sie können sehr viel kostengünstiger aufgebracht werden, erbringen aber nur eine relative Verbesserung der Farbabriebfestigkeit und keinen ausreichenden Schutz.

Laminierungen mit Kunststoffolien (Kaschierung) ergeben zwar den sichersten Schutz des Farbauftrags gegen mechanische Produktbelastungen, es können aber Kratzer im Laminat entstehen, die das Druckbild beeinträchtigen. Hinzu kommt, daß im Gegensatz zum Lackieren und Aufbringen einer Gleitemulsion das Laminieren nicht Inline durchführbar ist. Insofern ist auch die Kaschierung nicht optimal und außerdem sehr teuer.

Die Erfindung bezweckt insbesondere die Verbesserung der Schutzwirkung von Gleitemulsionen, insbesondere auf bedruckten mattgestrichenen Papieren, wobei aber auch das Aufbringen einer Lackschicht erfindungsgemäß möglich und vereinfacht und die Effektivität der Lackschicht erhöht werden soll.

Es ist bekannt, im Rollenoffsetdruckverfahren nach dem Trocknen eine Silikonemulsionsschicht mit sogenannten Rollenapplikatoren als Beschichtungsanlage aufzutragen. Derartige Beschichtungsanlagen weisen in der Regel eine etwa 100 mm dicke Chromwalze mit glatter Oberfläche auf, über die mit vor- und nachgeschalteten Papierleitwalzen die Papierbahn in einem bestimmten Umschlingungswinkelbereich geführt wird. Die Chromwalze taucht außerhalb des Papierbahnumschlingungsbereichs mit ihrer Mantelfläche teilbereichsweise in ein Silikon-Wasser-Gemisch (Silikonemulsion) ein und nimmt während ihrer Drehung Silikonemulsion auf ihrer Mantelfläche mit, die sie teilmengenweise auf die bedruckte Papierbahnoberfläche abgibt. Die Auftragsmenge kann variiert werden, indem die Chromwalze in Laufrichtung oder entgegen der Laufrichtung der Papierbahn angetrieben wird, wobei zudem die Umdrehungsgeschwindigkeit variiert wird. Dabei kann die Papierbahngeschwindigkeit bis zu 15 m/Sek. erreichen. Die Geschwindigkeit der Chromwalze beträgt nur etwa 1% dessen, das heißt maximal 15 cm/Sek. Es konnte im Rahmen der vorliegenden Erfindung festgestellt werden, daß die mit Wasser stark verdünnten Silikonmischungen eine Abstoßreaktion auf bestimmten Flächen der aufgetragenen Farbe bewirken mit der Folge, daß die Farbe dort ungeschützt bleibt.

Mit diesem bekannten Silikonemulsions-Beschichtungsverfahren erhält das Produkt zwar einen gewissen Schutz vor einem frühzeitigen Farbabrieb an Leitwalzen und im Falztrichter, die Wisch- und Scheuerfestigkeit wird aber nur relativ geringfügig erhöht. Zur Verbesserung der Schutzwirkungen sind wasserhaltige Gleitemulsionen entwickelt worden, die neben einem geringen Silikonanteil einen hohen Wachsanteil aufweisen oder lediglich Wachs aufweisen und ebenfalls mit Rollenapplikatoren aufgebracht werden.

Sowohl beim Silikonemulsionsauftrag wie auch beim Silikonwachsemulsionsauftrag und Wachsemulsionsauftrag mit Rollenapplikatoren tritt häufig eine sichtbare unerklärliche Fleckenbildung auf; die Emulsionsbeschichtungen befinden sich nicht homogen verteilt auf der Oberfläche des Druckerzeugnisses; stellenweise fehlt die Beschichtung völlig. Bei Verwendung von Silikonemulsionen verschwindet die Sichtbarkeit der Fleckenbildung nach einiger Zeit; beim Silikonwachs- und Wachsemulsionsauftrag bleibt die Sichtbarkeit bestehen und mindert die Qualität des Druckerzeugnisses. Letztere Beschichtungen haben zudem den Nachteil, daß aufgrund der Fleckenbildung Wachsablagerungen z.B. an Leitwalzen und im Falztrichter auftreten, die stören und von Zeit zu Zeit entfernt werden müssen.

Zur Lösung der Probleme ist für das Rollenoffsetdruckverfahren vorgeschlagen worden, anstelle der üblichen Rollenapplikatoren eine Auftragswalze aus Gummi zu verwenden, die durch eine Rasterwalze benetzt wird. Dabei soll die Rasterwalze in eine Schöpfwanne eintauchen und mit einer Rakel abgerakelt werden, bevor die Rasterwalze mit der Auftragswalze kontaktiert wird. Der Erfolg dieses Vorschlags ist unbekannt.

Aufgabe der Erfindung ist, die Verfahren und Vorrichtungen zur Herstellung von Offsetdruckerzeugnissen bezüglich der Inline-Aufbringung einer Schutzschicht auf die bedruckte Oberfläche derart zu verbessern, daß eine Schutzschicht mit ausreichender Wisch- und Scheuerfestigkeit fleckenlos und relativ dünn sowie homogen verteilt aufbringbar ist, wobei das Aufbringen keinen hohen apparativen Aufwand erfordern soll.

Diese Aufgabe wird durch die Merkmale des Anspruchs 1 und 16 gelöst. Vorteilhafte Weiterbildungen der Erfindung werden in den von diesen Ansprüchen abhängigen Ansprüchen gekennzeichnet.

Das erfindungsgemäße Aufbringen einer Schutzschicht ist sowohl in Bogenoffsetdruckmaschinen als auch in Rollenoffsetdruckmaschienen integrierbar (Inline). Besonders vorteilhaft ist die Anwendung in Rollenoffsetdruckmaschinen nach der Kühleinrichtung bzw. den Kühlwalzen nachgeordnet.

Das erfindungsgemäße Verfahren und die erfindungsgemäße Vorrichtung arbeiten fleckenlos mit UV-Lackrezepturen und Lackdispersionen ebenso wie mit Silikon-, Silikonwachs- und Wachsemulsionen. Besonders effektiv ist jedoch die Anwendung mit Silikonwachs- und Wachsemulsionen. Dabei hat sich in überraschender Weise ergeben, daß Emulsionen mit höheren Silikonwachskonzentrationen als sie beim Auftragen mit Rollenapplikatoren aufgetragen werden, bessere Schutzschichten ergeben. Die Emulsionen werden in der Regel mit Konzentrationen zwischen 35 und 40% Silikonölanteil bzw. Wachsanteil angeliefert. Verdünnungen bis etwa 10% sind erfindungsgemäß effektiv. Emulsionen mit 8% Silikonöl- und/oder Wachsanteil werden dagegen abgestoßen. Besonders günstig sind Konzentrationsanteile zwischen 10 und 30, vorzugsweise zwischen 15 und 25%.

Die Erfindung ist insbesondere anwendbar bei Offsetdruckprodukten, die als Bedruckstoff matt- oder halbmattgestrichenes Papier aufweisen. Besonders effektiv ist die Erfindung bei Verwendung von matten Papieren als Bedruckstoff.

Erfindungsgemäß wird eine Rasterwalze mit einer Rakeleinrichtung für den Auftrag der Schutzschicht verwendet, wobei wesentlich ist, daß die Übertragung des Schutzschichtmediums auf das Druckerzeugnis direkt, das heißt ohne Zwischenschaltung einer anderen Walze, z.B. einer Gummiwalze bzw. eines Formzylinders von der Rasterwalze erfolgt. Zudem ist wesentlich, daß das Auftragen in gegenläufiger Fahrweise der Rasterwalze bezüglich des bedruckten Produkts z.B. der Papierbahn bzw. des Papierbogens durchgeführt wird.

Insbesondere diese Kombination von ausgewählten, an sich bekannten Verfahrensweisen erbringt die Lösung des seit langem bekannten Problems, fleckenfreie effektive Schutzschichten mit relativ einfachen Mitteln zu erzeugen, die derart ausreichend wisch- und scheuerfest sind, daß sie selbst keine wesentliche Verschmutzung der nachfolgenden Weiterverarbeitungseinrichtungen für die Druckerzeugnisse verursachen und außerdem den Farbauftrag vor mechanischen Belastungen schützen.

Die Gegenlaufumfangsgeschwindigkeit der Rasterwalze beträgt zweckmäßigerweise etwa 30 bis 100%, insbesondere 80 bis 100% der Laufgeschwindigkeit des bedruckten Produkts z.B. der Papierbahn bzw. des Papierbogens.

Besonders vorteilhaft ist die Verwendung einer mit einer Keramikbeschichtung versehenen Rasterwalze, einer sogenannten Keramikrasterwalze, die lasergraviert ist. Die Näpfchen aufweisende Lasergravur wird für den erfindungsgemäßen Zweck vorzugsweise mit 120 bis 180, insbesondere 140 bis 160 Linien pro cm erzeugt, die etwa 9 bis 5 g/m² Schutzschichtemulsion übertragen kann. Dabei ist von Vorteil, Rasterungen mit einem Rasterwinkel zwischen 45 und 60° und Näpfchen in Wabenform vorzusehen.

Erfindungsgemäß wird ein Papierumschlingungswinkel an der Rasterwalze von 3 bis 25°, vorzugsweise von 6 bis 18° bei Walzendurchmessern von 180 bis 220 cm, insbesondere von 190 bis 210 cm verwendet.

Besonders vorteilhaft ist eine an sich bekannte Kammerrakel-, zweckmäßigerweise auch eine sogenannte Druckkammerrakeleinrichtung mit der erfindungsgemäß verwendeten Rasterwalze zu kombinieren.

Anhand der Zeichnung wird die Erfindung im folgenden beispielhaft näher erläutert. Es zeigen:
- Fig. 1: schematisch eine Seitenansicht einer Schutzschichtauftragsanlage;
- Fig. 2: schematisch eine Seitenansicht des Auftragswerks einer Auftragsanlage;
- Fig. 3: schematisch eine an sich bekannte Rollenoffsetdruckmaschinenwalze mit Inline-Anordnung einer Schutzschichtauftragsanlage von der Seite betrachtet.

In einer in Fig. 3 schematisch abgebildeten Rollenoffsetdruckmaschine wird von einem Rollenwechsler 1 mindestens eine Papierbahn 3 in ein Streckwerk und aus dem Streckwerk in Druckwerke 5 befördert. Nach dem Bedrucken der Papierbahn 3 in den Druckwerken 5 läuft das bedruckte Produkt in einen Trockner 6 ein, in dem die Farbe getrocknet wird bzw. Lösungsmittel aus der Farbe getrieben werden. Anschließend gelangt die bedruckte Papierbahn 3 mit der getrockneten Farbe in ein Kühlwerk 7 und von dort in eine Wiederbefeuchtungsanlage 8, eine Schutzschichtauftragsanlage 9 und schließlich in einen Falzapparat 10. Im Falzapparat 10 wird die Papierbahn 3 geschnitten, gefalzt und ausgelegt. Es erfolgt dann eine übliche weitergehende Weiterverarbeitung zum Endprodukt, dem Druckerzeugnis.

Im Trockner 6 wird der frische Farbauftrag unter Einwirkung von Wärmeenergie verfestigt. Dafür wird die Papierbahn mit Heißluft auf etwa 140°C erhitzt. Bei dieser Heißlufttrocknung wird die Originalfeuchte des Papiers von 3,0 bis 4,5 % unerwünscht auf 0,5 bis 1,0 % absolute Feuchte reduziert. Eine Papierfeuchte im Bereich von 3,0 bis 4,5% ist notwendig, damit die optimalen Papiereigenschaften wie z.B. Formstabilität und Aufschlagverhalten eines Buches oder einer Zeitschrift gewährleistet werden können und damit das Papier später keine Feuchtigkeit unkontrolliert aus der Umgebung aufnimmt. Nach dem Herunterkühlen der Papierbahn von etwa 140°C auf etwa 20°C durch wassergekühlte Walzen im Kühlwerk 7 wird die Papierbahn 3 in der Wiederbefeuchtungsanlage 8 mit einem feinsten Wassernebel aus rotierenden Düsen beidseitig befeuchtet. Die Wiederbefeuchtungsanlage 8 ist zweckmäßigerweise dem Kühlwerk 7 nachgeordnet.

Nach der Erfindung wird als Auftragseinrichtung 9 eine Auftragseinrichtung 11 gemäß Fig. 1 verwendet. Diese Auftragseinrichtung 11 weist eine Keramikrasterwalze 12, eine an die Rasterwalze 12 angesetzte Kammerrakeleinrichtung 13 sowie zwei von der Rasterwalze 12 beabstandete Leitwalzen 14, 15 auf. Die in Laufrichtung 2 transportierte bedruckte Papierbahn 3 wird quer zur Laufrichtung 2 seitlich neben der Drehachse 16 der Rasterwalze 12 auf die Mantelfläche 17 der Rasterwalze 12 gedrückt. Dazu dienen die in Laufrichtung 2 der Rasterwalze 12 vor- und nachgeordneten Leitwalzen 14, 15, von denen die Walze 14 in Laufrichtung vor und die andere Walze 15 hinter der Rasterwalze 12 angeordnet sind. Zumindest eine der Walzen 14, 15 ist senkrecht zu ihrer Drehachse in Doppelpfeilrichtung 18 versetzbar gelagert. Vorzugsweise sind jedoch beide Walzen 14, 15 in Doppelpfeilrichtung 18 versetzbar gelagert. Die Versetzbarkeit kann auch andere Richtungen beinhalten.

Mit den Walzen 14, 15 wird die Papierbahn 3 linienhaft bis flächig, vorzugsweise derart flächig auf die Mantelfläche 17 der Rasterwalze 12 gedrückt, daß sie einen bestimmten Mantelbereich 19 bzw. die Rasterwalze 12 mit einem bestimmten Umschlingungswinkel α umspannt. Unterhalb des Umspannungsbereichs 19 befindet sich in der 3- oder 6-Uhr-Stellung bezüglich der Rasterwalze 12 die Kammerrakel 13, in der sich das Schutzschichtmedium 21 befindet und aus der mit Rakelelementen Medium 21 von der sich drehenden Rasterwalze 12 abgestreift wird, die teilbereichsweise in das Medium 21 eintaucht.

Der schematische Aufbau einer Kammerrakel 13 ist ebenso wie eine erfindungsgemäße Rasterwalze 12 in Fig. 2 erkennbar. In einem Behältnis 20 befindet sich das Schutzschichtmedium 21. In das Medium 21 taucht die Rasterwalze 12 mit einem Teilbereich seitlich neben der Drehachse 16 ein. Auf der gegenüberliegenden Seite der Drehachse 16 umspannt die Papierbahn 3 im Umspannungsbereich 19 die Rasterwalze 12. Die Drehrichtung (Pfeil 22) der Rasterwalze 12 ist vorzugsweise gegenläufig zur Laufrichtung 2 der Papierbahn 3, während die Drehrichtung der Leitwalzen 14, 15 (Pfeile 23) zur Laufrichtung 2 gleichgerichtet ist.

Sofern die Papierbahn 3 beidseitig bedruckt ist, wird zweckmäßigerweise eine zweite gleiche Beschichtungsanlage bzw. Auftragseinrichtung 11 auf der anderen Seite der Papierbahn 3 verwendet, deren Rasterwalze 12 beispielsweise anstelle der Leitwalze 15 derart angeordnet ist, daß sowohl die erste als auch die zweite Rasterwalze 12 mit der Papierbahn 3 einen jeweils bestimmten Umschlingungswinkel α bzw. Umschlingungsbereich 19 bildet (nicht dargestellt).

Nach der Erfindung sind in die Mantelfläche 17 der Rasterwalze 12 Näpfchen 24 in sehr dichter Anordnung mittels Lasergravur eingebracht. Die Tiefe und Form der Näpfchen 24 ist so gewählt, daß jedes Näpfchen 24 ausreichend Medium 21 aufnimmt, das heißt zumindest so viel speichert, wie von der Papierbahn 3 abgesaugt bzw. herausgezogen werden soll. Vorzugsweise sind Form und Tiefe der Näpfchen 24 derart gewählt, daß mehr Emulsion in einem Näpfchen vorhanden ist, als von der Papierbahn 3 herausgenommen werden kann. Eine vorbestimmte Aufnahmemenge der Näpfchen 24 an Emulsion 21 wird in an sich bekannter Weise durch die Rakeleinrichtung 25, 27 der Kammerrakel 13 gewährleistet, die überflüssiges Medium 21 von der Mantelfläche 17 der Rasterwalze 12 abstreift. Als Kammerrakeleinrichtung 13 kann auch eine an sich bekannte Druckkammerrakeleinrichtung verwendet werden.

Die Näpfchen 24 werden in den Mantel der Rasterwalze 12 zweckmäßigerweise mit Laserstrahlen eingeschossen, wobei vorzugsweise pro Näpfchen zwei Schüsse verwendet werden. Aus der daraus resultierenden Form der Näpfchen 24 ergibt sich eine optimale Speicherfähigkeit für z.B. eine relativ leichtflüssige Wachsemulsion, die dazu neigt, durch Zentrifugalkraft beim Drehen der Rasterwalze 12 aus dem Näpfchen 24 gedrängt zu werden.

Nach einer besonderen Ausführungsform der Erfindung werden die erfindungsgemäße Vorrichtung und die Emulsionen auch zur Wiederbefeuchtung, insbesondere direkt nach dem Kühlen, verwendet. Dabei entfällt eine nachgeschaltete gesonderte Wiederbefeuchtungsanlage. Die Emulsionen werden bezüglich der Feststoffmenge in der Emulsion und bezüglich der Auftragsmenge derart auf die Papierbahn abgestimmt aufgebracht, daß sich sowohl eine gewünschte optimale Wiederbefeuchtigungsfeuchte als auch eine optimale Beschichtung einstellen. Für dieses besonders rationell arbeitende Verfahren werden Emulsionen verwendet, deren Feststoffgehalt empirisch ermittelt wird, deren Zusammensetzung im übrigen aber im bereits oben angegebenen Bereich liegt.

Die Verwendung einer Rasterwalze ergibt somit in überraschender Weise einen synergistischen Effekt, indem in einem Arbeitsgang mit derselben Vorrichtung sowohl gezielt wiederbefeuchtet als auch die Schutzschicht in homogener Verteilung aufgetragen werden kann.

Besonders geeignet zur Erzielung des synergistischen Effekts sind die Silikon-, Silikonwachs- und Wachsemulsionen.

In Kombination mit der Auswahl der optimalen Feststoffmenge bzw. des optimalen Wassergehalts in der Emulsion werden die Umfangsgeschwindigkeit der sich drehenden Rasterwalze in Relation zur Laufgeschwindigkeit der Papierbahn bzw. des Papierbogens, der Umschlingungswinkel, sowie der Durchmesser der Rasterwalze und die Art der Rasterung derart aufeinander abgestimmt, daß sich der gewünschte synergistische Effekt einstellt.

## Patentansprüche

1. Verfahren zur Herstellung eines Offsetdruckerzeugnisses, wie z.B. ein Buch oder eine Zeitschrift oder dergleichen, wobei auf einen Bedruckstoff aus Papier ein Farbauftrag aufgedruckt, der Farbauftrag getrocknet bzw. erhärtet, das Papier gegebenenfalls wiederbefeuchtet und das bedruckte Produkt zum Druckerzeugnis mit mechanisch arbeitenden Einrichtungen weiterverarbeitet wird, und wobei auf die bedruckte Oberfläche des bedruckten Produkts vor der Weiterverarbeitung zur Bildung einer Schutzschicht ein Schutzschichtmedium inline unter Verwendung einer angetriebenen, sich drehenden Rasterwalze auf das laufend transportierte bedruckte Produkt aufgebracht wird,
**dadurch gekennzeichnet, daß**
a) das Schutzschichtmedium direkt von der Rasterwalze auf das bedruckte Produkt aufgebracht wird, indem das bedruckte Produkt mit einem vorbestimmten kontaktierenden Umschlingungswinkelbereich über die Rasterwalzenmantelfläche geführt wird und
b) die Rasterwalze zur Laufrichtung des bedruckten Produkts gegenläufig angetrieben wird.

2. Verfahren nach Anspruch 1,
**dadurch gekennzeichnet, daß** als Schutzschichtmedium eine Lackbeschichtungsrezeptur oder eine Lackdispersion aufgebracht wird.

3. Verfahren nach Anspruch 1,
**dadurch gekennzeichnet, daß** als Schutzschichtmedium eine Silikon-, Silikonwachs- oder Wachsemulsion aufgebracht wird.

4. Verfahren nach Anspruch 1 und/oder 3,
**dadurch gekennzeichnet, daß** eine 10 bis 30%-ige, insbesondere 15 bis 25%-ige Emulsion mit der Rasterwalze aufgetragen wird.

5. Verfahren nach einem oder mehreren der Ansprüche 1 bis 4,
**dadurch gekennzeichnet, daß** es inline im Rollenoffsetdruckverfahren nach dem Kühlen der Druckfarbe angewendet wird.

6. Verfahren nach einem oder mehreren der Ansprüche 1 bis 5,
**dadurch gekennzeichnet, daß** es bei bedruckten Produkten angewendet wird, deren Bedruckstoff halbmatt- bis mattgestrichenes, insbesondere mattgestrichenes Papier ist.

7. Verfahren nach einem oder mehreren der Ansprüche 1 bis 6,
**dadurch gekennzeichnet, daß** eine Rasterwalze mit einer Kammerrakeleinrichtung verwendet wird.

8. Verfahren nach einem oder mehreren der Ansprüche 1 bis 7,
**dadurch gekennzeichnet, daß** eine Rasterwalze verwendet wird, die mit einem Keramikmaterial beschichtet ist.

9. Verfahren nach einem oder mehreren der Ansprüche 1 bis 8,
**dadurch gekennzeichnet, daß** eine Rasterwalze mit einer lasergravierten Rasterung verwendet wird.

10. Verfahren nach einem oder mehreren der Ansprüche 1 bis 9,
**dadurch gekennzeichnet, daß** eine Rasterwalze verwendet wird, die eine Näpfchenlasergravur mit 120 bis 180, insbesondere 140 bis 160 Linien pro cm aufweist, wobei die Näpfchenform vorzugsweise wabenförmig ist.

11. Verfahren nach Anspruch 10,
**dadurch gekennzeichnet, daß** eine Rasterwalze mit einer Rasterung verwendet wird, die einen Rasterwinkel zwischen 45 und 60° aufweist.

12. Verfahren nach einem oder mehreren der Ansprüche 1 bis 11,
**dadurch gekennzeichnet, daß** eine Rasterwalze mit einem Durchmesser von 180 bis 220 cm, insbesondere von 190 bis 210 cm verwendet wird.

13. Verfahren nach einem oder mehreren der Ansprüche 1 bis 12,
**dadurch gekennzeichnet, daß** ein Umschlingungswinkel des Umschlingungswinkelbereichs von 3 bis 25°, insbesondere von 6 bis 18° verwendet wird.

14. Verfahren nach einem oder mehreren der Ansprüche 1 bis 13,
**dadurch gekennzeichnet, daß** die Rasterwalze mit einer Gegenlaufumfangsgeschwindigkeit von 30 bis 100%, insbesondere von 80 bis 100% der Laufgeschwindigkeit des bedruckten Produkts angetrieben wird.

15. Verfahren nach einem oder mehreren der Ansprüche 1 sowie 3 bis 14,
**dadurch gekennzeichnet, daß** mittels Auswahl von Verfahrensparametern der genannten Ansprüche für eine gleichzeitige Wiederbefeuchtung des bedruckten Papiers nach dem Trocknen eine Emulsion mit einem ausgewählten Wassergehalt für die Einstellung einer vorbestimmten optimalen Papierfeuchte verwendet wird.

16. Vorrichtung zur Durchführung des Schutzmediumauftragsverfahrens sowie insbesondere auch des Wiederbefeuchtungsverfahrens nach einem oder mehreren der Ansprüche 1 bis 15, aufweisend eine antreibbare Rasterwalze mit Antriebsmitteln dafür in Kombination mit einer Rakeleinrichtung und einem Schutzschichtmedium aufnehmenden Behältnis, das derart angeordnet ist, daß die Rasterwalze teilbereichsweise in das Schutzschichtmedium eintauchen kann, sowie mit mindestens einer sich drehenden Papierbahnleitwalze,
**dadurch gekennzeichnet,**
**daß** die Rasterwalze eine keramikbeschichtete lasergravierte Rasterwalze (12) ist, die zur Laufrichtung des bedruchten Produkts gegenläutig antreibbar ist und die Papierbahnleitwalze (14 und/oder 15) derart angeordnet ist, daß von ihr die bedruckte Papierbahn (3) mit einem vorbestimmten kontaktierenden Umschlingungswinkelbereich direkt auf einen Teilbereich (19) der Mantelfläche (17) der Rasterwalze (12) geführt wird.

17. Vorrichtung nach Anspruch 16,
**dadurch gekennzeichnet,**
**daß** die Rakeleinrichtung eine Schutzschichtmedium aufnehmende Kammerrakeleinrichtung (13) ist.

18. Vorrichtung nach Anspruch 16 und/oder 17,
**dadurch gekennzeichnet,**
**daß** bei mehreren Leitwalzen (14, 15) mindestens eine senkrecht zu ihrer Drehachse versetzbar angeordnet sind.

19. Vorrichtung nach einem oder mehreren der Ansprüche 16 bis 18,
**dadurch gekennzeichnet,**
**daß** eine Leitwalze (14 oder 15) die Rasterwalze (12) einer zweiten, gleich aufgebauten erfindungsgemäßen Schutzschichtmediumauftragsvorrichtung ist.

## Claims

1. Method of producing an offset printed product, such as a book or a periodical or the like, an application of ink being printed onto a printing material made of paper, the application of ink being dried or cured, the paper possibly being rewetted and the printed product being processed further by devices operating mechanically to form a printed product, and, before the further processing, in order to form a protective layer, a protective layer medium being applied to the printed surface of the printed product on the constantly transported printed product, in line by using a driven, rotating engraved roll, **characterized in that**
a) the protective layer medium is applied to the printed product directly from the engraved roll, by the printed product being guided, with a predetermined contacting wrap angle range, over the engraved roll outer surface, and
b) the engraved roll being driven in the direction opposite to the running direction of the printed product.

2. Method according to Claim 1, **characterized in that** the protective layer medium applied is a varnish coating formulation or a varnish dispersion.

3. Method according to Claim 1, **characterized in that** the protective layer medium applied is a silicone, silicone wax or wax emulsion.

4. Method according to Claim 1 and/or 3, **characterized in that** a 10 to 30%, in particular 15 to 25% emulsion is applied with the engraved roll.

5. Method according to one or more of Claims 1 to 4, **characterized in that** it is used in line in the web-fed offset printing process after the cooling of the printing ink.

6. Method according to one or more of Claims 1 to 5, **characterized in that** it is used in the case of in printed products whose printing material is semi-matt to matt-coated, in particular matt-coated paper.

7. Method according to one or more of Claims 1 to 6, **characterized in that** an engraved roll having a chamber-type doctor device is used.

8. Method according to one or more of Claims 1 to 7, **characterized in that** an engraved roll which is coated with a ceramic material is used.

9. Method according to one or more of Claims 1 to 8. **characterized in that** an engraved roll with a laser-engraved engraving is used.

10. Method according to one or more of Claims 1 to 9, **characterized in that** an engraved roll which has a cellular laser engraving with 120 to 180, in particular 140 to 160 lines per cm is used, the cell shape preferably being honeycomb-shaped.

11. Method according to Claim 10, **characterized in that** an engraved roll having an engraving which has an engraving angle between 45 and 60° is used.

12. Method according to one or more of Claims 1 to 11, **characterized in that** an engraved roll having a diameter of 180 to 220 cm, in particular of 190 to 210 cm, is used.

13. Method according to one or more of Claims 1 to 12, **characterized in that** a wrap angle of the wrap angle region from 3 to 25°, in particular from 6 to 18°, is used.

14. Method according to one or more of Claims 1 to 13, **characterized in that** the engraved roll is driven with an opposite circumferential speed of 30 to 100%, in particular of 80 to 100%, of the running speed of the printed product.

15. Method according to one or more of Claims 1 and 3 to 14, **characterized in that** by means of selecting method parameters of the aforementioned claims for simultaneous rewetting of the printed paper after drying, an emulsion with a selected water content is used to set a predetermined optimum paper moisture.

16. Apparatus for carrying out the protective medium application method and, in particular, also the rewetting method according to one or more of Claims 1 to 15, having a driven engraved roll with drive means for the purpose in combination with a doctor device and a container that holds protective layer medium and which is arranged in such a way that subareas of the engraved roll can dip into the protective layer medium, and also having at least one rotating paper web guide roll, **characterized in that** the engraved roll is a ceramic-coated, laser-engraved engraved roll (12), which can be driven in the direction opposite to the running direction of the printed product, and the paper web guide roll (14 and/or 15) is arranged in such a way that the printed paper web (3) is led directly from it, with a predetermined contacting wrap angle range, onto a subarea (19) of the outer surface (17) of the engraved roll (12).

17. Apparatus according to Claim 16, **characterized in that** the doctor device is a chamber-type doctor device (13) which holds protective layer medium.

18. Apparatus according to Claim 16 and/or 17, **characterized in that** in the event that there are a plurality of guide rolls (14, 15), at least one is arranged such that it can be offset at right angles to its axis of rotation.

19. Apparatus according to one of more of Claims 16 to 18, **characterized in that** a guide roll (14 or 15) is the engraved roll (12) of a second, identically constructed protective layer medium application apparatus according to the invention.

## Revendications

1. Procédé pour la production d'un produit d'impression offset comme, par exemple, un livre ou une revue ou analogue, dans lequel un dépôt d'encre est imprimé sur une matière d'impression en papier, le dépôt d'encre est séché ou durci, le papier est éventuellement ré-humidifié et le produit imprimé est transformé en le produit d'imprimerie à l'aide de dispositifs travaillant mécaniquement, et dans lequel on dépose un milieu de couche protectrice sur la surface imprimée du produit imprimé, avant la transformation, pour la formation d'une couche protectrice, en agissant en ligne, avec utilisation d'un cylindre tramé entraîné, rotatif, sur le produit imprimé transporté en continu,
**caractérisé en ce que**
a) le milieu de couche protectrice est déposé directement du rouleau tramé sur le produit imprimé par le fait qu'on fait passer le produit imprimé sur la surface latérale du rouleau tramé, dans une région d'angle d'embrassement de mise en contact prédéterminée, et
b) le rouleau tramé est entraîné en sens inverse de la direction de défilement du produit imprimé.

2. Procédé selon la revendication 1,
**caractérisé en ce qu'**on dépose, en qualité de milieu de couche protectrice, une formule d'enduction de laque ou une dispersion de laque.

3. Procédé selon la revendication 1,
**caractérisé en ce qu'**on dépose, en qualité de milieu de couche protectrice, une émulsion de silicone, de cire de silicone ou de cire.

4. Procédé selon la revendication 1 ou 2,
**caractérisé en ce qu'**on dépose avec le rouleau tramé une émulsion de 10 à 30%, en particulier de 15 à 25%.

5. Procédé selon une ou plusieurs des revendications 1 à 4,
**caractérisé en ce qu'**il est appliqué en ligne dans le procédé d'impression offset à bobines après le refroidissement de l'encre d'impression.

6. Procédé selon une ou plusieurs des revendications 1 à 5,
**caractérisé en ce qu'**il est appliqué dans le cas de produits imprimés dont la matière d'impression est du papier semi-mat, couché mat, en particulier couché mat.

7. Procédé selon une ou plusieurs des revendications 1 à 6,
**caractérisé en ce qu'**on utilise un rouleau tramé muni d'un dispositif de racle à chambre.

8. Procédé selon une ou plusieurs des revendications 1 à 7,
**caractérisé en ce qu'**on utilise un rouleau tramé qui est revêtu d'une matière céramique.

9. Procédé selon une ou plusieurs des revendications 1 à 8,
**caractérisé en ce qu'**on utilise un rouleau tramé possédant une trame gravée au laser.

10. Procédé selon une ou plusieurs des revendications 1 à 9,
**caractérisé en ce qu'**on utilise un rouleau tramé qui présente une gravure de petits godets au laser présentant 120 à 180, en particulier 140 à 160 lignes par centimètre, la forme des petits godets étant de préférence en nid d'abeille.

11. Procédé selon la revendication 10,
**caractérisé en ce qu'**on utilise un rouleau tramé possédant une trame qui présente un angle de trame d'entre 45 et 60°.

12. Procédé selon une ou plusieurs des revendications 1 à 11,
**caractérisé en ce qu'**on utilise un rouleau tramé possédant un diamètre de 180 à 220 cm, en particulier de 190 à 210 cm.

13. Procédé selon une ou plusieurs des revendications 1 à 12,
**caractérisé en ce qu'**on utilise un angle d'embrassement de l'intervalle d'angle d'embrassement allant de 3 à 25 ° en particulier de 6 à 18 °.

14. Procédé selon une ou plusieurs des revendications 1 à 13,
**caractérisé en ce que** le rouleau tramé est entraîné à une vitesse circonférentielle inverse de 30 à 100 %, en particulier de 80 à 100 % de la vitesse de défilement du produit imprimé.

15. Procédé selon une ou plusieurs des revendications 1 ainsi que 3 à 14,
**caractérisé en ce que**, par le choix de paramètres de procédé des revendications citées, on utilise pour une réhumidification simultanée du papier imprimé après le séchage, une émulsion possédant une teneur en eau choisie pour l'établissement d'une humidité optimale prédéterminée du papier.

16. Dispositif pour la mise en oeuvre du procédé de dépôt de milieu protecteur, ainsi qu'en particulier pour la mise en oeuvre du procédé de réhumidification selon une ou plusieurs des revendications 1 à 15, qui présente un rouleau tramé pouvant être entraîné, muni de moyens d'entraînement pour cela en combinaison avec un dispositif de racle et un récipient recevant le milieu de couche protectrice qui est disposé de telle manière que le rouleau tramé puisse plonger par une région partielle dans le milieu de couche protectrice, ainsi qu'au moins un rouleau de guidage de la bande de papier rotatif,
**caractérisé en ce que** le rouleau tramé est un rouleau tramé (12) gravé au laser et revêtu de céramique, qui peut être entraîné en sens inverse du défilement du produit imprimé, et le rouleau de guidage de la bande de papier (14 et/ou 15) est disposé de telle manière que la bande de papier imprimé (3) soit directement amenée par ce rouleau sur une région partielle (19) de la paroi latérale (17) du rouleau tramé (12) avec une région d'angle d'embrassement de mise en contact prédéterminée.

17. Dispositif selon la revendication 16,
**caractérisé en ce que** le dispositif de racle est un dispositif de racle à chambre (13) qui reçoit un milieu de couche protectrice.

18. Dispositif selon la revendication 16 et/ou 17,
caractcrisé en ce que, dans le cas de plusieurs rouleaux de guidage (14, 15), au moins l'un est disposé de façon à pouvoir être déplacé perpendiculairement à son axe de rotation.

19. Dispositif selon une ou plusieurs des revendications 16 à 18,
**caractérisé en ce qu'**un rouleau de guidage (14 ou 15) est le rouleau tramé (12) d'un deuxième dispositif de dépôt de milieu de couche protectrice selon l'invention de même construction.
